# EUROPÄISCHE PATENTSCHRIFT

(11) **EP 1 883 535 B1**
(45) Veröffentlichungstag und Bekanntmachung des Hinweises auf die Patenterteilung: **09.10.2013**
(21) Anmeldenummer: 06753660.7
(22) Anmeldetag: 17.05.2006
(51) Int. Cl.: B41N 7/04, B41N 7/06, B41N 7/00, B41F 13/10, B41F 13/08

(54) **DRUCKZYLINDER UND VERFAHREN ZUR HERSTELLUNG EINES DRUCKZYLINDERS, INSBESONDERE FÜR DEN FLEXODRUCK**
PRINTING CYLINDER AND METHOD FOR PRODUCING A PRINTING CYLINDER, ESPECIALLY FOR USE IN FLEXOGRAPHIC PRINTING
CYLINDRE D'IMPRESSION, ET PROCEDE DE PRODUCTION D'UN CYLINDRE D'IMPRESSION CONÇU EN PARTICULIER POUR L'IMPRESSION FLEXOGRAPHIQUE

(30) Priorität: 17.05.2005 DE 102005023331
(43) Veröffentlichungstag der Anmeldung: 06.02.2008
(73) Patentinhaber: Gummiwerk Kraiburg GmbH & Co. KG, 84478 Waldkraiburg (DE)
(72) Erfinder: SCHAUBE, Jens, 84539 Ampfing (DE); MAIER, Peter, 84431 Heldenstein (DE); EICHBERGER, Georg, A-5143 Feldkirchen (AT)
(74) Vertreter: Wiese, Gerhard
(86) Internationale Anmeldenummer: PCT/EP2006/004635
(87) Internationale Veröffentlichungsnummer: WO 2006/122762

(56) Entgegenhaltungen:
- EP-A2- 1 116 821
- EP-A2- 1 498 281
- WO-A-02/11985
- US-A- 3 081 206
- US-A- 5 206 992
- US-A1- 2003 157 285
- US-A1- 2003 205 155
- US-A1- 2004 158 987

## Beschreibung

Die Erfindung betrifft einen Druckzylinder gemäß dem Oberbegriff des Patentanspruchs 1 und ein Verfahren zum Herstellen eines Druckzylinders gemäß Patentanspruch 15.

Der derzeitige Stand der Technik zur Herstellung von Druckzylindern für den Flexodruck (siehe beispielsweise DE 195 24 707 C2) besteht darin, auf vorgefertigte Festigkeitsträger (sogenannte GFK- oder KFK-Hülsen, o.ä.), eine Elastomerschicht aufzubringen. Die Hülse muß vorher separat hergestellt und hierauf in einem erneuten Arbeitsgang die Elastomerschicht aufvulkanisiert werden. Das Aufbringen der Elastomerschicht geschieht durch Auflegen (Kalanderplatte) oder aufextrudieren des Rohmaterials und Vulkanisieren in einem Autoklav wobei die Bindung zwischen Hülse und Elastomerschicht unter Verwendung spezieller meist lösungsmittelhaltiger Haftvermittlersysteme erreicht wird. Der vulkanisierte Rohling wird durch Behandlung der Oberfläche mittels Abdrehen und Schleifen in seine endgültige Form gebracht. Die so hergestellten Druckzylinder werden erst dann mit Hilfe eines Luftpolsters auf den stählernen Druckwalzenkern, den sogenannten Mandrell oder Dorn aufgezogen und fixieren sich selbst durch ihre Eigenspannung, nachdem das Luftpolster entfernt wurde. Ein Einsatz derartiger Elastomerzylinder ist nicht nur in der grafischen Industrie möglich, sondern auch bei anderen Anwendungen wie z.B. beim Beschichten von Folien, Lackieren von Blechen oder Holz, usw..

Nachteilig bei diesen Druckzylindern ist die separate Herstellung der Hülsen, die meist an anderen Produktionsstandorten erfolgt. Für die Herstellung von Druckzylindern für unterschiedliche Druckaufträge in verschiedenen Formaten ist eine Bevorratung von Hülsen in verschiedensten Längen und Durchmessern notwendig, wodurch ein beträchtlicher Aufwand an Logistik und Lagerhaltung entsteht. Beim kürzen der Trägerhülsen auf die erforderliche Länge durch Absägen oder Trennschleifen entsteht schädlicher faserhaltiger Feinstaub. Nachteilig ist ferner die erforderliche Verwendung der oft lösemittelhaltigen und somit gesundheitsschädlichen Haftvermittler für das Verbinden der Elastomerschicht mit der vorgefertigten Hülse. Da die Trägerhülsen für die Handhabung vor dem Aufbringen auf die Druckwalze eine gewisse Eigensteifigkeit benötigen, müssen diese eine größere Wandstärke aufweisen, wodurch mehr Material bei deren Herstellung erforderlich ist.

Die in der EP 1 178 887 B1 vorgeschlagene Verwendung einer zwischengeschalteten Adapterhülsenanordnung kann zwar den Materialaufwand durch Verringerung der Schichtdicken vermindern, vergrößert jedoch den logistischen Lagerhaltungsaufwand durch die zusätzlich notwendige Bevorratung unterschiedlichen Adapterhülsen noch weiter. Auch bei der in EP 1 274 589 B1 beschriebenen Hülsenanordnung und dem Verfahren zu deren Herstellung wird eine separate, als flexible Folienhülse ausgebildete Druckformhülse auf eine separat hergestellte Innenhülse aufgezogen.

US 20003/205155, EP 1116821, US 5206992 und US 2003/157285 formen ebenfalls Stand der Technik.

Der vorliegenden Erfindung liegt die Aufgabe zugrunde, einen Druckzylinder zu schaffen, der einfacher, wirtschaftlicher und umweltfreundlicher herstellbar ist. Ferner soll ein Verfahren angegeben werden, mittels dem ein derartiger Druckzylinder einfacher und wirtschaftlicher herstellbar ist.

Diese Aufgabe wird durch die im Patentanspruch 1 angegebenen Mittel bezüglich des Druckzylinders und durch die Merkmale des Patentanspruchs 15 bezüglich des Verfahrens gelöst. Vorteilhafte Ausgestaltungen der Erfindung sind den jeweiligen Unteransprüchen zu entnehmen.

Die Erfindung sieht vor, dass sich der Druckzylinder aus einer unmittelbar auf die Mantelfläche des Druckwalzenkerns aufgebrachten Trägerschicht aus einem Gewebematerial und einem vernetzbaren oder härtbaren Kunstharz und einer auf die Trägerschicht aufgebrachten Elastomerschicht zusammensetzt, wobei die Elastomerschicht wenigstens 0,5 pph wenigstens eines Vernetzers aus der Gruppe der Peroxide, der Amine und/oder der Bisphenole enthält und die beide - Trägerschicht und Elastomerschicht - durch Wärmeeinwirkung oder eine andere Form eines Energieeintrags in einem Arbeitsgang - ohne die Notwendigkeit eines Haftvermittlers - auf dem Druckwalzenkern miteinander verbindbar sind. Die zylindrische Trägerschicht wird somit erst auf der Druckwalze durch Aufwickeln oder Auflegen eines mit einem Kunstharz versehenen Bahnmaterials unmittelbar vor der äußeren Elastomerschicht hergestellt und mit dieser und der Druckwalze verbunden und braucht nicht separat vorgefertigt und gelagert werden. Daher muß nur jeweils ein leicht für alle Größen zu konfektionierendes Bahnmaterial oder Plattenmaterial bereitgehalten werden, wodurch sich der logistische Aufwand erheblich reduziert.

Die Trägerschicht besteht gemäß einer ersten Alternative vorzugsweise aus einem streifenförmigen Gewebematerial, das in mehreren nebeneinander und/oder übereinander liegenden Windungen, senkrecht oder in einem Winkel zur Zylinderachse des Druckzylinders von bis zu etwa 45° auf den Druckwalzenkern gewickelt wird, wobei das Gewebematerial und/oder der Druckwalzenkern beispielsweise durch Aufsprühen, Tauchen, Aufgießen oder Aufstreichen vor dem Aufwickeln, gleichzeitig mit dem Aufwickeln oder nach dem Aufwickeln mit einem flüssigen Kunstharz versehen wird.

Eine vorteilhafte Ausführungsform sieht vor, dass zwischen der Trägerschicht und der Elastomerschicht ein bevorzugt als Gitterband ausgebildetes Klebeband angeordnet ist. Dieses dient zur zusätzlichen Fixierung der Trägerschicht vor dem Aufbringen der Elastomerschicht. Ferner kann durch das gitterförmige Klebeband Luft, die sich beim Aufwickeln der Trägerschicht unter deren Wicklungen gelegt hat, herausgedrückt werden.

Bei einer besonders vorteilhaften alternativen Ausführungsform ist vorgesehen, dass die Trägerschicht von einem mit Kunstharz bereits fertig getränkten Gewebematerial gebildet wird, das sich vorteilhaft einstückig über die gesamte Mantelfläche der Druckwalze erstreckt. Derartige als Prepreg bezeichnete, mit Kunstharz imprägnierte Gewebe sind leicht zu verarbeiten und bei sachgerechter Lagerung mehrere Monate verarbeitbar. Sowohl das Gewebematerial der Trägerschicht als auch das Material der Elastomerschicht lassen sich in einfacher Weise mit einer Schere auf die erforderliche Größe zurecht schneiden.

Bevorzugt ist zwischen dem Druckwalzenkern und der Trägerschicht eine dehäsive Schicht angeordnet. Diese wird beispielsweise durch Aufbringen von Paraffin, Silikon oder einem Flurkohlenwasserstoff, wie Teflon auf die Mantelfläche des Druckwalzenkerns erzeugt und verhindert, dass sich die Trägerschicht mit dem Druckwalzenkern intensiv verbindet. Dadurch kann ein Druckwalzenkern bei Abnutzung des Druckzylinders wiederholt als Formkörper verwendet, d. h. mit einer Trägerschicht und einer Elastomerschicht überzogen werden.

Das Gewebematerial der Trägerschicht besteht bevorzugt aus Glasfasern, Nylon, Polyester, Kohlefasern, Viskose, Aramidfasern oder Metallfasern. Die Fasern können in Form eines Gewebes, eines Geleges oder einer Pulpe angeordnet sein. Als Kunstharz verwendbar ist besonders bevorzugt Polyesterharz, Phenol-Formaldehyd-Harz, Epoxidharz oder Acrylatharz.

Die Elastomerschicht enthält ein Vernetzungssystem, welches je nach verwendetem Elastomer wenigstens einen Vernetzer aus der Gruppe der Peroxide, der Amine und/oder der Bisphenole enthält und eine Reaktion mit dem Kunstharz der Trägerschicht ermöglicht. Alternativ zu einer Wärmebehandlung für eine Vernetzung der Elastomerschicht mit dem Kunstharz der Trägerschicht kann auch eine andere vernetzende Behandlung, beispielsweise mit ultravioletter Bestrahlung (UV-Licht) erfolgen. Auf eine erste Elastomerschicht können weitere Elastomerschichten, falls erforderlich mit unterschiedlicher Festigkeit und Härte aufgebracht werden, die so zusammengesetzt sind, dass sie sich mit der jeweils darunter liegenden Elastomerschicht verbinden. Die wenigstens eine Elastomerschicht besteht besonders bevorzugt aus auf Kautschuk basierenden Werkstoffen.

Ein elektrisch ableitender Druckzylinder lässt sich in einfacher Weise dadurch herstellen, dass in die Trägerschicht zumindest ein Streifen oder ein Bereich aus einem elektrisch leitfähigen Material, beispielsweise ein Kohlefaserstreifen oder CFK-Streifen, derart eingewickelt oder eingebettet wird, dass sein eines Ende in leitendem Kontakt mit dem Druckwalzenkern und sein anderes Ende in leitendem Kontakt mit der Elastomerschicht steht.

Ein erfindungsgemäßes Verfahren zeichnet sich durch die im Anspruch 15 angegebenen Verfahrensschritte aus. Der Energieeintrag erfolgt bevorzugt durch eine Wärmebehandlung. Die Wärmebehandlung für das Vernetzen der Elastomerschicht mit dem Kunstharz der Trägerschicht erfolgt bevorzugt in einem Temperaturbereich von 130 Grad C bis etwa 200 Grad C, besonders bevorzugt bei etwa 145 Grad C für eine Dauer von etwa 5 Stunden, in einem beheizbaren Autoklav.

Es kann weiterhin vorteilhaft sein, wenn der Druckwalzenkern vor dem Aufbringen der Trägerschicht beheizt wird.

Nachfolgend ist ein Ausführungsbeispiel der Erfindung anhand der Zeichnung beschrieben. Es zeigt:
- Fig. 1: eine perspektivische Teilansicht eines Druckzylinders, dessen einzelne Schichten aufgebrochen dargestellt sind,
- Fig. 2: eine blanken Druckwalzenkern mit einer Auftragvorrichtung für eine dehäsive Schicht auf deren Mantelfläche,
- Fig. 3: den Druckwalzenkern gemäß Fig. 2 mit einer Trägerschicht aus schräg gewickeltem, streifenförmigen Gewebematerial, mit eingewickelten Streifen aus leitfähigem Material und mit einer Auftragvorrichtung für Kunstharz,
- Fig. 4: eine alternative Ausführungsform zur Fig. 3 mit einer Trägerschicht aus einer durchgehenden Bahn eines mit Kunstharz bereits getränkten Gewebematerials (Prepreg) und eingewickelten Streifen aus leitfähigem Material,
- Fig. 5: eine alternative Ausführungsform zur Fig. 3,
- Fig. 6: den Druckzylinder nach dem Aufbringen der Elastomerschicht, und
- Fig. 7: den fertigen Druckzylinder mit einer Bearbeitungsvorrichtung zur Herstellung der endgültigen Abmessung.

In Fig. 1 ist ein Teil eines Druckzylinders 1 in einer perspektivischen Darstellung gezeigt, wobei dessen einzelne Schichten durch die teilweise aufgebrochene Darstellung gut erkennbar sind. Der Druckzylinder 1 besteht im inneren Kern aus einer bevorzugt aus einem nicht rostenden Stahl bestehenden Druckwalzenkern 2, an der zu beiden Seiten im Durchmesser reduzierte Achszapfen für deren Lagerung in einer Druckmaschine vorgesehen sind. Der Druckwalzenkern 2 weist eine Mantelfläche 11 auf, auf die im ersten Schritt, wie in Fig. 2 gezeigt, eine dehäsive Schicht aufgebracht wird, die bevorzugt aus einem Formtrennmittel, wie Paraffin, Silikon oder einem Fluorkohlenwasserstoff, wie Teflon, besteht. Diese Schicht kann manuell aufgesprüht oder aufgestrichen werden oder sie wird mittels einer Auftragvorrichtung 7 aufgetragen, die sich bevorzugt längs des sich langsam drehenden Druckwalzenkerns 2 hin- und herbewegt.

Auf die dehäsive Schicht wird im nächsten Arbeitsgang eine Trägerschicht 3 bzw. 13 aus einem Gewebematerial aufgebracht. Für die Herstellung der Trägerschicht 3 bzw. 13 sind verschiedene Alternativen vorgesehen: In Fig. 3 besteht das Gewebematerial der Trägerschicht 3 aus einem schmalen Streifen, der unter einem Winkel von bis zu 45 Grad zur Achse des Druckwalzenkerns 2 auf diesen aufgewickelt wird. Wie gezeigt können dabei mehrere Lagen des Gewebematerials mit einem gegenläufigen Steigungswinkel auf den Druckwalzenkern 2 gewickelt werden. Zur Herstellung eines Druckzylinders 1 mit einer elektrischen Ableitung wird mindestens ein Streifen 9 aus einem leitfähigem Material, wie beispielsweise einem Kohlefasergewebe, derart mit in die Trägerschicht 3 eingewickelt, dass sein inneres Ende in leitendem Kontakt zur Mantelfläche 11 des Druckwalzenkerns 2 steht und sein äußeres Ende aus der Trägerschicht 3 herausragt und dadurch in leitendem Kontakt mit der im folgenden aufgebrachten Elastomerschicht 6 steht. Das Gewebematerial der Trägerschicht 3 wird mit einem härtbaren Kunstharz 4 versehen. Das Kunstharz 4 kann vor dem Aufwickeln des Gewebematerials und/oder beim Aufwickeln des Gewebematerials und/oder nach dem Aufwickeln des Gewebematerials auf dieses durch Aufstreichen oder Aufsprühen oder durch Eintauchen des bevorzugt langsam drehenden Druckwalzenkerns 2 in ein Kunstharz-Bad aufgebracht werden. Eine zum Aufbringen des Kunstharzes 4 geeignete Auftragvorrichtung 8 ist in Fig. 3 angedeutet. Diese bewegt sich bei sich langsam drehender Druckwalze 2 stets nahe des aktuellen Wickelbereiches des Gewebematerials in axialer Richtung der Druckwalze 2 mit.

In Fig. 5 ist der bereits mit der Trägerschicht 3 bzw. 13 und der Elastomerschicht 6 versehene Druckzylinder 1 zusätzlich mit einem gitterförmigen Klebeband 14 versehen, das zur Bandagierung oder Fixierung der Elastomerschicht 6 vor und während Wärmebehandlung dient. Der in Fig. 5 dargestellte Druckzylinder 1 unterscheidet sich ferner von dem in Fig. 3 dargestellten Druckzylinder dadurch, dass nur ein Streifen 9 aus leitfähigem Material im linken Randbereich angeordnet, während beim Beispiel gemäß Fig. 3 mehrere Streifen 9 voneinander beabstandet vorgesehen sind. Im einfachsten Fall genügt ein einziger schmaler Streifen oder Bereich aus leitfähigem Material zur Herstellung der gewünschten Leitfähigkeit. Im einzelnen sind hierfür jedoch die Leitfähigkeit des verwendeten Materials, dessen Faserquerschnitt und die Anzahl der am Umfang der Druckwalze wirksamen Fasern maßgeblich. Die Verwendung von einzelnen Streifen 9 oder Bereichen aus leitfähigem Material stellt auch einen wesentlichen Vorteil gegenüber der bisher üblichen Verwendung einer durchgehenden Bahn aus CFK-Material zur Herstellung eines leitenden Druckzylinders dar. Die Verwendung des relativ teuren Kohlefasermaterials wird dadurch auf ein erforderliches Minimum beschränkt. Anstelle von Streifen können zur Herstellung eines leitfähigen Druckzylinders auch Partikel, Metallstücke oder Stücke anderen leitfähigen Materials in die Trägerschicht eingelegt oder eingebettet sein oder die Trägerschicht weist Löcher oder Aussparungen auf, in die leitfähiges Material eingelegt oder eingebracht wird.

Das Ausführungsbeispiel gemäß Fig. 4 unterscheidet sich von den in Fig. 3 und Fig. 5 dargestellten Beispielen dadurch, dass hier kein streifenförmiges Gewebematerial zur Herstellung der Trägerschicht 13 verwendet wird, sondern eine über die gesamte Länge des Druckwalzenkerns 2 durchgehende Bahn aus einem Gewebematerial, das bereits vor dem Aufwickeln auf den Druckwalzenkern 2 mit einem Kunstharz getränkt ist. Ein derartiges fertig mit Kunstharz vorkonfektioniertes Material ist in Fachkreisen als Prepreg bekannt und in verschiedenen Breiten im Handel erhältlich. Es kann einfach mit einer Schere auf die benötigte Größe zurecht geschnitten werden. Auch bei diesem Beispiel können ein oder mehrere Streifen 9 oder Bereiche aus einem leitfähigen Material mit in die Bahn des Gewebematerials eingewickelt werden, um einen elektrisch leitenden Druckzylinder 1 herzustellen. Der Vorteil der Verwendung einer durchgehenden, bereits mit Kunstharz getränkten Bahn aus Gewebematerial (Prepreg) besteht in einer wesentlich einfacheren Herstellung der Trägerschicht 13, da keine einzelnen streifenförmigen Bahnen auf die Druckwalze 2 gewickelt werden müssen und auch kein Kunstharz mehr aufgebracht werden muß.

Unabhängig davon, ob eine durchgehende Bahn oder streifenförmiges Gewebematerial verwendet wird, überlappt sich das Gewebematerial im Bereich seiner Kanten, so dass die Mantelfläche 11 der Druckwalze 2 in jedem Fall lückenlos beschichtet wird.

Insbesondere bei Verwendung eines streifenförmigen Gewebematerials, wie in Fig. 3 gezeigt, aber auch bei Verwendung eines Prepregs als Trägerschicht 13 (Fig. 4) kann auf das Gewebematerial der Trägerschicht 3 bzw. 13 im nächsten Schritt optional ein bevorzugt als Gitterband ausgebildetes Klebeband 5 (siehe Fig. 1) aufgebracht werden, das zum einen zum Fixieren der Trägerschicht dient und mit dem zum anderen Luftblasen, die sich beim Wickeln des Gewebematerials zwischen dessen einzelnen Lagen gebildet haben können, seitlich heraus gedrückt werden. Das Klebeband 5 ist bevorzugt als selbstklebendes Gitterband ausgebildet, wie man es als Überbrückungsband zur Überbrückung von Rissen im Mauerwerk oder im Putzmaterial in der Bauwirtschaft kennt.

Auf die Trägerschicht 3 bzw. 13 wird im nächsten Schritt wenigstens eine mit einem Vernetzer versehene, jedoch noch nicht vernetzte Elastomerschicht 6 bevorzugt durch Wickeln aufgebracht, die bevorzugt aus einem auf Kautschuk basierenden Werkstoff besteht. Die einzelnen Lagen der Elastomerschicht sind etwa 2 mm dick. Bei Verwendung nur einer Lage werden deren Kanten exakt auf Stoß aneinander gelegt. Bei Verwendung mehrerer Lagen überlappen sich diese im Bereich ihrer Kanten. Die Elastomerschicht 6 enthält ein Vernetzungssystem, welches eine Reaktion mit dem Kunstharz 4 der Trägerschicht 3 bzw. 13 ermöglicht. Als Vernetzer sind je nach verwendetem Elastomer für die Elastomerschicht 6 folgende Materialien aus wenigstens einer der Gruppen der Peroxide, der Amine und/oder der Bisphenole geeignet:

| **Elastomer** | **Peroxid** | **Amin** | **Bisphenol** |
|---|---|---|---|
| Ethylen-Propylen-Dien-Kautschuk (EPDM) | Methacrylat | nein | nein |
| | Acrylat | | |
| | Phenol | | |
| | HMMM | | |
| | (Hexamethoxymethylmelamin) | | |
| Ethylen-Acrylat-Kautschuk (EAM) | ja | ja | nein |
| Fluorkarbon-Kautschuk (FKM) | ja | ja | ja |
| Acrylat-Kautschuk (ACM) | ja | ja | nein |
| Acrylnitril-Butadien-Kautschuk (NBR) | Methacrylat | nein | nein |
| | Acrylat | | |
| Hydrierter Nitril-Kautschuk (HNBR) | Phenol | | |
| | HMMM | | |
| Hydrierter Carboxylat-Nitril-Kautschuk (XHNBR) | | | |
| Carboxylat-Nitril-Kautschuk (X-NBR) | Zinkperoxid | nein | nein |
| Naturkautschuk (NR) | Methacrylat | nein | nein |
| | Acrylat | | |
| | Phenol | | |
| | HMMM | | |
| Ethyl-Vinyl-Acetat (EVA) | Methacrylat | ja | nein |
| Chlorsulfonyl-Polyäthylen-Kautschuk (CSM) | Acrylat | | |
| | Phenol | | |
| CM (chloriertes Polyethylen z.B. Tyrin) | HMMM | | |
| Butyl-Kautschuk (BIIR) | Bismalein -imide | nein | nein |
| | m-Phenylen-HVA-2-bismaleinimid | | |
| Silikon-Kautschuk (VMQ, MVQ) | ja (Acrylate) | nein | nein |
| Fluor-Silikon-Kautschuk (MFQ, FVMQ) | ja (Acrylate) | nein | nein |
| Polyurethan (PU, einkomponentig) | ja (Acrylate) | nein | nein |
| Chlorhydrin-Kautschuk (CO) Epichlorhydrin-Kautschuk (ECO) | ja | Thioharnstoff und -derivate u.a. | nein |
| Polychlorpren-Kautschuk (CR) | ja | Thioharnstoff und -derivate u.a. | nein |

Der Anteil des Vernetzers bzw. der Vernetzer am Elastomermaterial beträgt etwa zwischen 0,5 bis 15 pph rubber (Teile je 100 Teile der Gummimischung), kann aber auch deutlich höher liegen. Für die Vernetzung mit der Trägerschicht sind etwa 1,5 ppm bis 10 ppm ausreichend, ein etwaiger höherer Anteil dient nur zur Einstellung der Shore-Härte des Elastomers. Sofern dies über Füllstoffe, wie Ruß, Kaoline, Kreiden, Kieselsäuren oder andere Füllstoffe geschieht, ist der Vernetzer ausschließlich in geringerer Dosierung als Additiv beteiligt.

Gegebenenfalls schließen sich weitere Schichten aus Elastomer-Material nach außen daran an. Alle Elastomerschichten sind so zusammengesetzt, dass sie sich mit einer jeweils darunter liegenden Elastomerschicht verbinden. Auch die Elastomerschicht 6 wird, wie in Fig. 6 dargestellt, so aufgebracht, dass sie sich in einem schmalen Bereich überlappt. Zur Sicherung der Lage der Elastomerschicht bzw. -schichten 6 werden diese vor der anschließenden Wärmebehandlung bevorzugt mit einem gitterförmigen Klebeband 14 fixiert bzw. bandagiert.

Der mit der Trägerschicht 3 bzw. 13 und der Elastomerschicht 6 versehene Druckzylinder 1 wird nun einer Wärmebehandlung in einem Autoklav bei einer Temperatur im Bereich von etwa 130 Grad Celsius bis etwa 200 Grad Celsius, bevorzugt bei etwa 145 Grad Celsius für eine Dauer von etwa 5 Stunden, oder alternativ dazu einer anderen vernetzenden Behandlung beispielsweise mit UV-Licht unterzogen. Dabei vernetzt die wenigstens eine Elastomerschicht 6 mit dem Kunstharz 4 der Trägerschicht 3 bzw. 13. Die Trägerschicht 3 bzw. 13 und die Elastomerschicht bzw. Elastomerschichten 6 sind danach unlösbar miteinander und auch drehfest mit dem Druckwalzenkern 2 verbunden. Die Überlappungsbereiche an den Außenkanten beider Schichten sind miteinander verschmolzen, so dass der Außendurchmesser bereits weitestgehend homogen ist. Mittels einer Bearbeitungsvorrichtung 10 kann der Außendurchmesser des fertigen Druckzylinders 1 nach dem Abkühlen beispielsweise durch Schleifen oder Abdrehen auf das erforderliche Maß bearbeitet werden.

Ein erfindungsgemäß hergestellter Druckzylinder 1 weist gegenüber einem konventionellen Druckzylinder den Vorteil auf, dass er mit einem Minimum an logistischem Aufwand und einem verminderten Aufwand an Material und Arbeit zu Kosten herstellbar ist, die um 10 bis 30 Prozent niedriger liegen. Durch die dehäsive Beschichtung des Druckwalzenkerns 2 kann dieser mehrfach als Formkörper verwendet werden. Für die Verbindung der Trägerschicht 3 bzw. 13 und der Elastomerschicht 6 ist keinerlei lösungsmittelhaltiger Haftvermittler erforderlich.

Als Gewebematerial zur Herstellung der Trägerschichten 3 bzw. 13 eignen sich besonders Glasfasern, Nylon, Polyester, Kohlefasern, Viskose, Aramidfasern oder Metallfasern, die in Form eines Gewebes, eines Geleges oder einer Pulpe verwendet werden.

Als Kunstharz 4 sind bevorzugt verwendbar Polyesterharz, Phenol-Formaldehyd-Harz, Epoxidharz und Acrylatharz.

Als Material für die Elastomerschicht eignen sich besonders Natur- oder Synthesekautschuk oder Fotopolymere, wie Acrylat oder Polyester.

Ein erfindungsgemäßer Druckzylinder 1 ist insbesondere zur Verwendung im Flexodruckverfahren geeignet. Es ist jedoch auch eine Verwendung für Zylinder in anderen Bereichen der Druckindustrie, beispielsweise als Farb- oder Feuchtwalze im Offsetdruck oder auch für andere Auftrag-, Andrück- oder Transportwalzen denkbar.

### Bezugszeichenliste

- 1: Druckzylinder
- 2: Druckwalzenkern
- 3: Trägerschicht (Gewebematerial-Streifen, schräg gewickelt)
- 4: Kunstharz
- 5: (gitterförmiges) Klebeband (Gitterband)
- 6: Elastomerschicht
- 7: Auftragvorrichtung (für Formtrennmittel)
- 8: Auftragvorrichtung (für Kunstharz 4)
- 9: Streifen (aus leitfähigem Material)
- 10: Bearbeitungsvorrichtung
- 11: Mantelfläche (von 2)
- 12: Achszapfen (von 2)
- 13: Trägerschicht (aus Prepreg)
- 14: (gitterförmiges) Klebeband (Gitterband)

## Patentansprüche

1. Druckzylinder (1) mit einem Druckwalzenkern (2), mit einer auf dem Druckwalzenkern (2) angeordneten Trägerschicht (3) aus einem Gewebematerial und einem Kunstharz, und mit einer auf der Trägerschicht (3) angeordneten und mit dieser durch eine Wärmebehandlung verbundenen Elastomerschicht (6), **gekennzeichnet durch** eine unmittelbar auf die Mantelfläche (11) des Druckwalzenkerns (2) aufgebrachte, mit einem vernetzbaren oder härtbaren Kunstharz (4) versehene Trägerschicht (3, 13) und **durch** eine auf die Trägerschicht (3, 13) aufgebrachte nicht vernetzte Elastomerschicht (6), wobei die Elastomerschicht (6) wenigstens 0,5 pph (Anteile pro hundert Anteile Gummi) wenigstens eines Vernetzers aus der Gruppe der Peroxide, der Amine und/oder der Bisphenole enthält und die Elastomerschicht (6) und die Trägerschicht (3, 13) **durch** einen Energieeintrag gemeinsam auf dem Druckwalzenkern (2) verbunden sind.

2. Druckzylinder nach Anspruch 1, **dadurch gekennzeichnet, dass** zwischen dem Druckwalzenkern (2) und der Trägerschicht (3, 13) eine dehäsive Schicht angeordnet ist.

3. Druckzylinder nach Anspruch 1 oder 2, **dadurch gekennzeichnet, dass** das Gewebematerial der Trägerschicht (3, 13) aus einem um den Druckwalzenkern (2) gewickelten Gewebematerial-Streifen besteht.

4. Druckzylinder nach Anspruch 3, **dadurch gekennzeichnet, dass** der Gewebematerial-Streifen der Trägerschicht (3, 13) unter einem Winkel von 45° bis 90° zur Achse des Druckzylinders (1) angeordnet ist.

5. Druckzylinder nach einem der Ansprüche 1 oder 2, **dadurch gekennzeichnet, dass** die Trägerschicht (13) von einem einstückig über die gesamte Mantelfläche (11) des Druckwalzenkerns (2) gewickelten, bereits fertig mit Kunstharz getränkten Gewebematerial (Prepreg) gebildet ist.

6. Druckzylinder nach einem der vorhergehenden Ansprüche, **dadurch gekennzeichnet, dass** zwischen der Trägerschicht (3, 13) und der Elastomerschicht (6) ein insbesondere gitterförmiges Klebeband (5) angeordnet ist.

7. Druckzylinder nach einem der vorhergehenden Ansprüche, **dadurch gekennzeichnet, dass** das Gewebematerial der Trägerschicht (3, 13) sich nach dem Aufbringen auf den Druckwalzenkern (2) an den Stoßstellen überlappt.

8. Druckzylinder nach einem der vorhergehenden Ansprüche, **dadurch gekennzeichnet, dass** wenigstens ein Streifen (9) oder Bereich aus leitfähigem Material in die elektrisch isolierende Trägerschicht (3, 13) eingebettet oder eingewickelt ist und den Druckwalzenkern (2) elektrisch leitend mit der Elastomerschicht (6) verbindet.

9. Druckzylinder nach einem der vorhergehenden Ansprüche, **dadurch gekennzeichnet, dass** bei Verwendung von Ethylen-Propylen-Dien-Kautschuk (EPDM), Ethylen-Acrylat-Kautschuk (EAM), Fluorkarbon-Kautschuk (FKM), Acrylat-Kautschuk (ACM), Acrylnitril-Butadien-Kautschuk (NBR), Hydriertem Nitril-Kautschuk (HNBR), Carboxylat-Nitril-Kautschuk (XHNBR), Naturkautschuk (NR), Ethyl-Vinyl-Acetat (EVA), Chlorsulfonyl-Polyäthylen-Kautschuk (CSM), Silikon-Kautschuk (VMQ, MVQ), Fluor-Silikon-Kautschuk (FVMQ, MFQ), Chlorhydrin-Kautschuk (CO), Epichlorhydrin-Kautschuk (ECO), Polychlorpren-Kautschuk (CR) oder einkomponentigem Polyurethan (PU) als Elastomerschicht (6) 0,5 bis 15 pph, insbesondere 1,5 bis 5 pph eines Peroxids als Vernetzer vorgesehen sind.

10. Druckzylinder nach einem der vorhergehenden Ansprüche, **dadurch gekennzeichnet, dass** bei Verwendung von Ethylen-Propylen-Dien-Kautschuk (EPDM), Ethylen-Acrylat-Kautschuk (EAM), Fluorkarbon-Kautschuk (FKM), Acrylat-Kautschuk (ACM), Acrylnitril-Butadien-Kautschuk (NBR), Hydriertem Nitril-Kautschuk (HNBR), Carboxylat-Nitril-Kautschuk (XHNBR), Naturkautschuk (NR), Ethyl-Vinyl-Acetat (EVA), Chlorsulfonyl-Polyäthylen-Kautschuk (CSM), Silikon-Kautschuk (VMQ, MVQ), Fluor-Silikon-Kautschuk (FVMQ, MFQ) oder einkomponentigem Polyurethan (PU) als Elastomerschicht (6) 0,5 bis 15 pph, insbesondere 1,5 bis 5 pph eines wärmehärtenden Harzes auf Acrylatbasis als Vernetzer vorgesehen sind.

11. Druckzylinder nach einem der vorhergehenden Ansprüche, **dadurch gekennzeichnet, dass** bei Verwendung von Ethylen-Propylen-Dien-Kautschuk (EPDM), Ethylen-Acrylat-Kautschuk (EAM), Fluorkarbon-Kautschuk (FKM), Acrylat-Kautschuk (ACM), Acrylnitril-Butadien-Kautschuk (NBR), Hydriertem Nitril-Kautschuk (HNBR), Carboxylat-Nitril-Kautschuk (XHNBR), Naturkautschuk (NR), Ethyl-Vinyl-Acetat (EVA), Chlorsulfonyl-Polyäthylen-Kautschuk (CSM), Silikon-Kautschuk (VMQ, MVQ) oder einkomponentigem Polyurethan (PU) als Elastomerschicht (6) 0,5 bis 15 pph, insbesondere 1,5 bis 5 pph eines Phenolharzes als Vernetzer vorgesehen sind.

12. Druckzylinder nach einem der vorhergehenden Ansprüche, **dadurch gekennzeichnet, dass** bei Verwendung von Ethylen-Acrylat-Kautschuk (EAM), Fluorkarbon-Kautschuk (FKM), Chlorhydrin-Kautschuk (CO), Epichlorhydrin-Kautschuk (ECO) oder Polychlorpren-Kautschuk (CR) als Elastomerschicht (6) 0,5 bis 15 pph, insbesondere 1,5 bis 5 pph eines Amins als Vernetzer vorgesehen sind.

13. Druckzylinder nach einem der vorhergehenden Ansprüche, **dadurch gekennzeichnet, dass** bei Verwendung von Fluorkarbon-Kautschuk (FKM), als Elastomerschicht (6) 0,5 bis 15 pph, insbesondere 1,5 bis 5 pph eines Bisphenols als Vernetzer vorgesehen sind.

14. Druckzylinder nach einem der vorhergehenden Ansprüche, **dadurch gekennzeichnet, dass** bei Verwendung von Epichlorhydrin-Kautschuk (ECO), als Elastomerschicht (6) 0,5 bis 15 pph, insbesondere 1,5 bis 5 pph eines Thioharnstoffs oder Thioharnstoffderivates als Vernetzer vorgesehen sind.

15. Verfahren zur Herstellung eines Druckzylinders (1) mit folgenden Verfahrensschritten
a) Aufwickeln einer mit einem härtbaren oder chemisch vernetzbaren Kunstharz (4) versehenen Trägerschicht (3, 13) aus einem Gewebematerial auf die Mantelfläche (11) eines Druckwalzenkerns (2),
b) Aufbringen wenigstens einer nicht vernetzten Elastomerschicht (6) auf die Trägerschicht (3, 13), wobei die Elastomerschicht (6) wenigstens 0,5 pph wenigstens eines Vernetzers aus der Gruppe der Peroxide, der Amine und/oder der Bisphenole enthält,
c) Verbinden der wenigstens einen Elastomerschicht (6) und der Trägerschicht (3, 13) auf dem Druckwalzenkern (2) durch einen Energieeintrag.

16. Verfahren nach Anspruch 15, **dadurch gekennzeichnet, dass** der Energieeintrag als Wärmebehandlung in einem beheizten Autoklav erfolgt.

17. Verfahren nach Anspruch 15 oder 16, **dadurch gekennzeichnet, dass** die Mantelfläche des Druckwalzenkerns (2) vor dem Aufwickeln der Trägerschicht (3, 13) dehäsiv behandelt wird.

18. Verfahren nach Anspruch 17, **dadurch gekennzeichnet, dass** für die dehäsive Behandlung des Druckwalzenkerns (2) wenigstens ein Stoff aus der Gruppe der Paraffine, der Silikone und/oder der Fluorkohlenwasserstoffe verwendet wird.

19. Verfahren nach einem der Ansprüche 15 bis 18, **dadurch gekennzeichnet, dass** das Gewebematerial der Trägerschicht (3) aus wenigstens einer der Gruppen der Glasfasern, der Nylonfasern, der Polyesterfasern, der Kohlefasern, der Viskosefasern, der Aramidfasern oder Metallfasern besteht.

20. Verfahren nach einem der Ansprüche 15 bis 19, **dadurch gekennzeichnet, dass** als Kunstharz (4) wenigstens ein Stoff aus einer der Gruppen der Polyesterharze, der Phenol-Formaldehyd-Harze, der Epoxidharze oder der Acrylatharze verwendet wird.

21. Verfahren nach einem der Ansprüche 15 bis 20, **dadurch gekennzeichnet, dass** das Gewebematerial der Trägerschicht (13) bereits vor dem Aufwickeln auf den Druckwalzenkern (2) mit dem Kunstharz (4) versehen ist.

22. Verfahren nach einem der Ansprüche 15 bis 21, **dadurch gekennzeichnet, dass** die Elastomerschicht (6) ein Vernetzungssystem nach einem der Ansprüche 9 bis 14 enthält, das eine Reaktion mit dem Kunstharz (4) ermöglicht.

23. Verfahren nach einem der Ansprüche 15 bis 22, **dadurch gekennzeichnet, dass** in die Trägerschicht (3, 13) aus elektrisch isolierendem Material wenigstens ein Streifen (9) oder ein Bereich aus elektrisch leitfähigem Material derart eingewickelt oder eingebettet wird, das sein eines Ende in leitender Verbindung mit dem Druckwalzenkern (2) und sein anderes Ende in leitender Verbindung mit der Elastomerschicht (6) steht.

24. Verfahren nach einem der Ansprüche 15 bis 23, **dadurch gekennzeichnet, dass** als Material für die Elastomerschicht (6) zumindest teilweise auf Naturkautschuk oder Synthesekautschuk basierende Werkstoffe verwendet werden.

25. Verfahren nach einem der Ansprüche 15 bis 24, **dadurch gekennzeichnet, dass** die Wärmebehandlung für das Verbinden der Trägerschicht (3, 13) und der Elastomerschicht (6) in einem Temperaturbereich von 130 Grad C bis etwa 200 Grad C und bevorzugt bei 145 Grad C für eine Dauer von etwa 5 Stunden erfolgt.

26. Verfahren nach einem der Ansprüche 15 bis 25, **dadurch gekennzeichnet, dass** der Druckwalzenkern (2) vor dem Aufbringen der Trägerschicht (3, 13) beheizt wird.

## Claims

1. Printing cylinder (1) having a printing roll core (2) with a carrier layer (3) arranged on the printing roll core (2) and made of a woven material and a synthetic resin, an elastomer layer (6) arranged on the carrier layer (3) and connected to the latter by means of a thermal treatment, **characterized by** a carrier layer (3, 13) applied directly to the circumferential surface (11) of the printing roll core (2) and provided with a synthetic resin (4) that can be cross-linked or cured, and by a non-cross-linked elastomer layer (6) applied to the carrier layer (3, 13), the elastomer layer (6) containing at least 0.5 pph (parts per hundred parts rubber) of at least one cross-linker from the group comprising the peroxides, the amines and/or the bisphenols, and the elastomer layer (6) and the carrier layer (3, 13) being connected jointly by an input of energy on the printing roll core (2).

2. Printing cylinder according to Claim 1, **characterized in that** a dehesive layer is arranged between the printing roll core (2) and the carrier layer (3, 13).

3. Printing cylinder according to Claim 1 or 2, **characterized in that** the woven material of the carrier layer (3, 13) consists of a woven material strip wound around the printing roll core (2).

4. Printing cylinder according to Claim 3, **characterized in that** the woven material strip of the carrier layer (3, 13) is arranged at an angle of 45° to 90° with respect to the axis of the printing cylinder (1).

5. Printing cylinder according to either of Claims 1 and 2, **characterized in that** the carrier layer (13) is formed by a one-piece woven material (prepreg) already finally impregnated with synthetic resin wound over the entire circumferential surface (11) of the printing roll core (2).

6. Printing cylinder according to one of the preceding claims, **characterized in that** an in particular lattice-like adhesive tape (5) is arranged between the carrier layer (3, 13) and the elastomer layer (6).

7. Printing cylinder according to one of the preceding claims, **characterized in that** the woven material of the carrier layer (3, 13) overlaps at the butt joints after being applied to the printing roll core (2).

8. Printing cylinder according to one of the preceding claims, **characterized in that** at least one strip (9) or region of conductive material is embedded in or wound into the electrically insulating carrier layer (3, 13) and connects the printing roll core (2) in an electrically conductive manner to the elastomer layer (6).

9. Printing cylinder according to one of the preceding claims, **characterized in that** when ethylene-propylene-diene rubber (EPDM), ethylene-acrylate rubber (EAM), fluorocarbon rubber (FKM), acrylate rubber (ACM), acrylonitrile-butadiene rubber (NBR), hydrated nitrile rubber (HNBR), carboxylated-nitrile rubber (XHNBR), natural rubber (NR), ethyl vinyl acetate (EVA), chlorosulfonyl-polyethylene rubber (CSM), silicone rubber (VMQ, MVQ), fluorosilicone rubber (FVMQ, MFQ), chlorohydrin rubber (CO), epichlorohydrin rubber (ECO), polychloroprene rubber (CR) or one-component polyurethane (PU) is used as the elastomer layer (6), 0.5 to 15 pph, in particular 1.5 to 5 pph, of a peroxide are provided as cross-linker.

10. Printing cylinder according to one of the preceding claims, **characterized in that** when ethylene-propylene-diene rubber (EPDM), ethylene-acrylate rubber (EAM), fluorocarbon rubber (FKM), acrylate rubber (ACM), acrylonitrile-butadiene rubber (NBR), hydrated nitrile rubber (HNBR), carboxylated-nitrile rubber (XHNBR), natural rubber (NR), ethyl vinyl acetate (EVA), chlorosulfonyl-polyethylene rubber (CSM), silicone rubber (VMQ, MVQ), fluorosilicone rubber (FVMQ, MFQ), or one-component polyurethane (PU) is used as the elastomer layer (6), 0.5 to 15 pph, in particular 1.5 to 5 pph, of a heat-curing acrylate-based resin are provided as cross-linker.

11. Printing cylinder according to one of the preceding claims, **characterized in that** when ethylene-propylene-diene rubber (EPDM), ethylene-acrylate rubber (EAM), fluorocarbon rubber (FKM), acrylate rubber (ACM), acrylonitrile-butadiene rubber (NBR), hydrated nitrile rubber (HNBR), carboxylated-nitrile rubber (XHNBR), natural rubber (NR), ethyl vinyl acetate (EVA), chlorosulfonyl-polyethylene rubber (CSM), silicone rubber (VMQ, MVQ), or one-component polyurethane (PU) is used as the elastomer layer (6), 0.5 to 15 pph, in particular 1.5 to 5 pph, of a phenolic resin are provided as cross-linker.

12. Printing cylinder according to one of the preceding claims, **characterized in that** when ethylene-acrylate rubber (EAM), fluorocarbon rubber (FKM), chlorohydrin rubber (CO), epichlorohydrin rubber (ECO) or polychloroprene rubber (CR) is used as the elastomer layer (6), 0.5 to 15 pph, in particular 1.5 to 5 pph, of an amine are provided as cross-linker.

13. Printing cylinder according to one of the preceding claims, **characterized in that** when fluorocarbon rubber (FKM) is used as the elastomer layer (6), 0.5 to 15 pph, in particular 1.5 to 5 pph, of a bisphenol are provided as cross-linker.

14. Printing cylinder according to one of the preceding claims, **characterized in that** when epichlorohydrin rubber (ECO) is used as the elastomer layer (6), 0.5 to 15 pph, in particular 1.5 to 5 pph, of a thiourea or thiourea derivative are provided as cross-linker.

15. Method for producing a printing cylinder (1) comprising the following method steps
a) winding a carrier layer (3, 13) made of a woven material and provided with a synthetic resin (4) that can be cured or chemically cross-linked onto the circumferential surface (11) of a printing roll core (2),
b) applying at least one non-cross-linked elastomer layer (6) to the carrier layer (3, 13), the elastomer layer (6) containing at least 0.5 pph of at least one cross-linker from the group comprising the peroxides, the amines and/or the bisphenols,
c) connecting the at least one elastomer layer (6) and the carrier layer (3, 13) on the printing roll core (2) by means of an input of energy.

16. Method according to Claim 15, **characterized in that** the input of energy is made as a thermal treatment in a heated autoclave.

17. Method according to Claim 15 or 16, **characterized in that** the circumferential surface of the printing roll core (2) is treated dehesively before the carrier layer (3, 13) is wound on.

18. Method according to Claim 17, **characterized in that**, for the dehesive treatment of the printing roll core (2), use is made of at least one substance from the group of paraffins, silicones and/or fluorohydrocarbons.

19. Method according to one of Claims 15 to 18, **characterized in that** the woven material of the carrier layer (3) consists of at least one of the groups of glass fibres, nylon fibres, polyester fibres, carbon fibres, viscose fibres, aramid fibres or metal fibres.

20. Method according to one of Claims 15 to 19, **characterized in that** the synthetic resin (4) used is at least one substance from the groups of polyester resins, phenol-formaldehyde resins, epoxy resins or acrylate resins.

21. Method according to one of Claims 15 to 20, **characterized in that** the woven material of the carrier layer (13) is already provided with the synthetic resin (4) before being wound onto the printing roll core (2).

22. Method according to one of Claims 15 to 21, **characterized in that** the elastomer layer (6) contains a cross-linking system according to one of Claims 9 to 14 which permits a reaction with the synthetic resin (4).

23. Method according to one of Claims 15 to 22, **characterized in that** at least one strip (9) or region of electrically conductive material is wound into or embedded in the carrier layer (3, 13) of electrically insulating material in such a way that its one end makes a conductive connection with the printing roll core (2) and its other end makes a conductive connection with the elastomer layer (6).

24. Method according to one of Claims 15 to 23, **characterized in that** materials at least partly based on natural rubber or synthetic rubber are used as material for the elastomer layer (6).

25. Method according to one of Claims 15 to 24, **characterized in that** the thermal treatment for connecting the carrier layer (3, 13) and the elastomer layer (6) is carried out in a temperature range from 130 degrees C to about 200 degrees C and preferably at 145 degrees C for a period of about 5 hours.

26. Method according to one of Claims 15 to 25, **characterized in that** the printing roll core (2) is heated before the application of the carrier layer (3, 13).

## Revendications

1. Cylindre d'impression (1) comportant un coeur de cylindre d'impression (2), qui comprend une couche de support (3) disposée sur le coeur de cylindre d'impression (2) et réalisée en un matériau de tissu et d'une résine synthétique, et comportant une couche d'élastomère (6) disposée sur la couche de support (3) et reliée à celle-ci par un traitement thermique, **caractérisé par** une couche de support (3, 13) appliquée directement sur la surface d'enveloppe (11) du coeur de cylindre d'impression (2) et munie d'une résine synthétique (4) réticulable ou durcissable et par une couche d'élastomère non réticulée appliquée sur la couche de support (3, 13), la couche d'élastomère (6) contenant au moins 0,5 pph (fractions pour cent fractions de caoutchouc) d'au moins un agent de réticulation sélectionné dans le groupe des peroxydes, des amines et/ou des bisphénols, et la couche d'élastomère (6) et la couche de support (3, 13) étant reliées ensemble sur le coeur de cylindre d'impression (2) par un apport d'énergie.

2. Cylindre d'impression selon la revendication 1, **caractérisé en ce qu'**une couche non ou anti-adhésive est disposée entre le coeur de cylindre d'impression (2) et la couche de support (3, 13).

3. Cylindre d'impression selon la revendication 1 ou 2, **caractérisé en ce que** le matériau de tissu de la couche de support (3, 13) se compose d'une bande de matériau de tissu enroulée autour du coeur de cylindre d'impression (2).

4. Cylindre d'impression selon la revendication 3, **caractérisé en ce que** la bande de matériau de tissu de la couche de support (3, 13) est disposée selon un angle de 45° à 90° par rapport à l'axe du cylindre d'impression (1).

5. Cylindre d'impression selon l'une des revendications 1 ou 2, **caractérisé en ce que** la couche de support (13) est formée d'un matériau de tissu en une pièce enroulé sur toute la surface d'enveloppe (11) du coeur de cylindre d'impression (2) et déjà imprégné d'une résine synthétique (pré-imprégné).

6. Cylindre d'impression selon l'une des revendications précédentes, **caractérisé en ce qu'**une bande collante (5), en particulier en forme de grille, est disposée entre la couche de support (3, 13) et la couche d'élastomère (6).

7. Cylindre d'impression selon l'une des revendications précédentes, **caractérisé en ce que** le matériau de tissu de la couche de support (3, 13) se chevauche au niveau des points d'impact suite à l'application sur le coeur de cylindre d'impression (2).

8. Cylindre d'impression selon l'une des revendications précédentes, **caractérisé en ce qu'**au moins une bande (9) ou zone en matériau conducteur est incorporée ou emballée dans la couche de support (3, 13) électriquement isolante et relie le coeur de cylindre d'impression (2) à la couche d'élastomère (6) de façon électriquement conductrice.

9. Cylindre d'impression selon l'une des revendications précédentes, **caractérisé en ce que** lorsqu'on utilise du caoutchouc éthylène-propylène-diène (EPDM), du caoutchouc éthylène-acrylate (EAM), du caoutchouc fluorocarbone (FKM), du caoutchouc acrylate (ACM), du caoutchouc acrylonitrile-butadiène (NBR), du caoutchouc nitrile hydrogéné (HNBR), du caoutchouc carboxylate-nitrile (XHNBR), du caoutchouc naturel (NR), de l'éthylène-acétate de vinyle (EVA), du caoutchouc polyéthylène chlorosulfonyle (CSM), du caoutchouc silicone (VMQ, MVQ), du caoutchouc fluoro-silicone (FVMQ, MFQ), du caoutchouc chlorhydrine (CO), du caoutchouc épichlorhydrine (ECO), du caoutchouc polychloroprène (CR) ou un polyuréthane monocomposant (PU) en tant que couche d'élastomère (6), on prévoit 0,5 à 15 pph, en particulier 1,5 à 5 pph d'un peroxyde en tant qu'agent de réticulation.

10. Cylindre d'impression selon l'une des revendications précédentes, **caractérisé en ce que** lorsqu'on utilise du caoutchouc éthylène-propylène-diène (EPDM), du caoutchouc éthylène-acrylate (EAM), du caoutchouc fluorocarbone (FKM), du caoutchouc acrylate (ACM), du caoutchouc acrylonitrile-butadiène (NBR), du caoutchouc nitrile hydrogéné (HNBR), du caoutchouc carboxylate-nitrile (XHNBR), du caoutchouc naturel (NR), de l'éthylène-acétate de vinyle (EVA), du caoutchouc polyéthylène chlorosulfonyle (CSM), du caoutchouc silicone (VMQ, MVQ), du caoutchouc fluor-silicone (FVMQ, MFQ) ou un polyuréthane monocomposant (PU) en tant que couche d'élastomère (6), on prévoit 0,5 à 15 pph, en particulier 1,5 à 5 pph d'une résine thermodurcissante à base d'acrylate en tant qu'agent de réticulation.

11. Cylindre d'impression selon l'une des revendications précédentes, **caractérisé en ce que** lorsqu'on utilise du caoutchouc éthylène-propylène-diène (EPDM), du caoutchouc éthylène-acrylate (EAM), du caoutchouc fluorocarbone (FKM), du caoutchouc acrylate (ACM), du caoutchouc acrylonitrile-butadiène (NBR), du caoutchouc nitrile hydrogéné (HNBR), du caoutchouc carboxylate-nitrile (XHNBR), du caoutchouc naturel (NR), de l'éthylène-acétate de vinyle (EVA), du caoutchouc polyéthylène chlorosulfonyle (CSM), du caoutchouc silicone (VMQ, MVQ ou un polyuréthane monocomposant (PU) en tant que couche d'élastomère (6), on prévoit 0,5 à 15 pph, en particulier 1,5 à 5 pph d'une résine phénolique en tant qu'agent de réticulation.

12. Cylindre d'impression selon l'une des revendications précédentes, **caractérisé en ce que** lorsqu'on utilise du caoutchouc éthylène-acrylate (EAM), du caoutchouc fluorocarbone (FKM), du caoutchouc chlorhydrine (CO), du caoutchouc épichlorhydrine (ECO) ou du caoutchouc polychloroprène (CR) en tant que couche d'élastomère (6), on prévoit 0,5 à 15 pph, en particulier 1,5 à 5 pph d'une amine en tant qu'agent de réticulation.

13. Cylindre d'impression selon l'une des revendications précédentes, **caractérisé en ce que** lorsqu'on utilise du caoutchouc fluorocarbone (FKM) en tant que couche d'élastomère (6), on prévoit 0,5 à 15 pph, en particulier 1,5 à 5 pph d'un bisphénol en tant qu'agent de réticulation.

14. Cylindre d'impression selon l'une des revendications précédentes, **caractérisé en ce que** lorsqu'on utilise du caoutchouc épichlorhydrine (ECO) en tant que couche d'élastomère (6), on prévoit 0,5 à 15 pph, en particulier 1,5 à 5 pph d'une thio-urée ou d'un dérivé de thio-urée en tant qu'agent de réticulation.

15. Procédé de fabrication d'un cylindre d'impression (1) comprenant les étapes de procédé suivantes consistant à :
a) enrouler, sur la surface d'enveloppe (11) d'un coeur de cylindre d'impression (2), une couche de support (3, 13) munie d'une résine synthétique (4) durcissable ou réticulable par voie chimique et composée d'un ou réalisée en un matériau de tissu,
b) appliquer au moins une couche d'élastomère (6) non réticulée sur la couche de support (3, 13), la couche d'élastomère (6) contenant au moins 0,5 pph d'au moins un agent de réticulation issu du groupe des peroxydes, des amines et/ou des bisphénols,
c) relier la couche d'élastomère (6), au moins au nombre de une, et la couche de support (3, 13) sur le coeur de cylindre d'impression (2) par un apport d'énergie.

16. Procédé selon la revendication 15, **caractérisé en ce que** l'apport d'énergie se fait sous la forme d'un traitement thermique dans un autoclave chauffé.

17. Procédé selon la revendication 15 ou 16, **caractérisé en ce que** la surface d'enveloppe du coeur de cylindre d'impression (2) est traitée de façon non ou anti-adhésive avant l'enroulement de la couche de support (3, 13).

18. Procédé selon la revendication 17, **caractérisé en ce que**, pour le traitement non ou anti-adhésif du coeur de cylindre d'impression (2), on utilise au moins une substance du groupe des paraffines, des silicones et/ou des hydrocarbures fluorés.

19. Procédé selon l'une des revendications 15 à 18, **caractérisé en ce que** le matériau de tissu de la couche de support (3) se compose d'au moins un des groupes des fibres de verre, des fibres de nylon, des fibres de polyester, des fibres de carbone, des fibres de viscose, des fibres d'aramide ou des fibres métalliques.

20. Procédé selon l'une des revendications 15 à 19, **caractérisé en ce que** l'on utilise en tant que résine synthétique (4) au moins une substance issue d'un des groupes des résines de polyester, des résines de phénol-formaldéhyde, des résines époxyde ou des résines d'acrylate.

21. Procédé selon l'une des revendications 15 à 20, **caractérisé en ce que** le matériau de tissu de la couche de support (13) est muni de la résine synthétique (4) déjà avant l'enroulement sur le noyau de cylindre d'impression (2).

22. Procédé selon l'une des revendications 15 à 21, **caractérisé en ce que** la couche d'élastomère (6) contient un système de réticulation selon l'une des revendications 9 à 14 qui permet une réaction avec la résine synthétique (4).

23. Procédé selon l'une des revendications 15 à 22, **caractérisé en ce qu'**est emballé ou incorporé dans la couche de support (3, 13) en matériau électriquement isolant au moins une bande (9) ou une zone de matériau électriquement conducteur de façon telle qu'une de ses extrémité est en relation conductrice avec le coeur du cylindre d'impression (2) et son autre extrémité est en relation conductrice avec la couche d'élastomère (6).

24. Procédé selon l'une des revendications 15 à 23, **caractérisé en ce que** l'on utilise comme matériau pour la couche d'élastomère (6) une substance basée au moins partiellement sur du caoutchouc naturel ou du caoutchouc synthétique.

25. Procédé selon l'une des revendications 15 à 24, **caractérisé en ce que** le traitement thermique pour la liaison de la couche de support (3, 13) et de la couche d'élastomère (6) se fait dans une plage de température de 130 degrés C à environ 200 degrés C, et de préférence à 145 degrés C, pendant une durée environ égale à 5 heures.

26. Procédé selon l'une des revendications 15 à 25, **caractérisé en ce que** le coeur de cylindre d'impression (2) est chauffé avant l'application de la couche de support (3, 13).
